# EUROPÄISCHE PATENTSCHRIFT

(11) **EP 0 213 590 B1**
(45) Veröffentlichungstag und Bekanntmachung des Hinweises auf die Patenterteilung: **17.07.1991**
(21) Anmeldenummer: 86111789.3
(22) Anmeldetag: 26.08.1986
(51) Int. Cl.: C23C 22/37, C23C 22/38, C23C 22/40

(54) **Verfahren zur Erzeugung von Konversionsschichten auf Zink und/oder Zink/Aluminium-Legierungen**
Process for forming conversion layers on zinc and/or zinc/aluminium alloys
Procédé pour la formation de couches de conversion sur du zinc et/ou sur des alliages zinc-aluminium

(30) Priorität: 06.09.1985 US 773405
(43) Veröffentlichungstag der Anmeldung: 11.03.1987
(73) Patentinhaber: HENKEL CORPORATION (a Delaware corp.), Ambler, PA 19002 (US)
(72) Erfinder: Reghi, Gary A., Sterling Heights Michigan 48071 (US)
(74) Vertreter: von Kreisler, Alek, Dipl.-Chem.

(56) Entgegenhaltungen:
- DE-A- 2 854 355
- DE-B- 2 350 994
- US-A- 4 531 978
- PATENT ABSTRACTS OF JAPAN, unexamined applications, C Field, Vol. 8, Nr. 222, 9. Oktober 1984 THE PATENT OFFICE JAPANESE GOVERNMENT Seite 5 C 246
- PATENT ABSTRACTS OF JAPAN, unexamined applications, C Field, Vol. 9, Nr. 17, 24 January 1985 THE PATENT OFFICE JAPANESE GOVERNMENT Seite 134 C 262

## Beschreibung

Die Erfindung betrifft ein Verfahren zur Erzeugung von Konversionsschichten auf Oberflächen aus Zink und/oder Zink-Aluminium Legierungen mittels wäßriger saurer Chromatierungslösungen, die Chrom-VI-, Nitrat- und Phosphationen enthalten.

Es ist bekannt, durch Feuerverzinkung oder elektrolytische Verzinkung von Stahl erhaltene Oberflächen mit Chromatierungslösungen zu behandeln, um dadurch insbesondere den Korrosionsschutz zu verbessern und Verfärbung sowie Weißrostbildung zu verhindern. Neben Verfahren zur Grünchromatierung, d.h. zur Chromatierung mit Chromatierungslösungen, die Phosphat enthalten, haben sich vor allem solche zur Gelbchromatierung durchgesetzt (Handbuch der Galvanotechnik, Bd. 3 (1969), Seiten 135 ff.). Hierzu dienen in erster Linie Chromatierungslösungen, die Chromat, Borsäure und Fluorid als wesentliche Bestandteile enthalten.

Obgleich die zuletzt genannten Chromatierungslösungen bei der Behandlung von reinen zinkoberflächen gute Ergebnisse erzielen lassen, treten Schwierigkeiten auf, wenn die zu behandelnde Oberfläche aus Zink-Aluminium Legierungen besteht. Gerade diese Legierungstypen erlangen in jüngerer Zeit als Beschichtungsmaterial für Stahlblech oder -band zunehmend zum Austausch der herkömmlichen Feuerverzinkung an Bedeutung. Ein Beispiel für eine derartige Zink-Aluminium Legierung ist die unter der Bezeichnung Galvalume® im Handel befindliche Legierung, die 55 Gew.-% Aluminium, 43,5 Gew.-% Zink und 1,5 Gew.-% Silizium enthält. Herkömmliche, der Behandlung von reinen Zinkoberflächen dienende Chromatierungslösungen versagen bei derartigen Zinklegierungen, indem die damit erzeugten Konversionsschichten ein Schwarzwerden bzw. eine Verfärbung der Zink-Aluminium Legierung unter normalen atmosphärischen Einflüssen nicht verhindern können.

Aus Patent Abstracts of Japan, Band 8, Nr. 222, 1984, Seite 5, C 246 und Kokai-Nr. 59 104 483 ist ein Chromatierungsverfahren von Oberflächen von Zinklegierungen bekannt. Die Chromatierungslösung enthält 0,1 bis 15 g/l Cr⁶⁺, 1,0 bis 12 g/l Cl⁻, 0,5 bis 2,0 g/l F⁻, 0,5 bis 2,0 g/l SO₄²⁻, 0,5 bis 3,0 g/l Zn²⁺ und gegebenenfalls 0,05 bis 1,0 g/l PO₄³⁻ und 0,005 bis 1,0 g/l NO₃⁻. Unter Verwendung dieser Lösung wird eine Zinklegierung, die 1 bis 30 Gew.-% Aluminium enthält, unter Chromatbildung behandelt.

Aus US-PS 4 531 978 ist ein Verfahren zur Herstellung von Chromat-Konversionsüberzügen auf Aluminiumoberflächen bekannt, wobei die Aluminiumoberfläche in eine saure, wäßrige Lösung eingetaucht wird, die sechswertiges Chrom enthält. Darüberhinaus wird die Aluminiumoberfläche einer Ultraschallbehandlung unterworfen, zur Vermeidung der üblicherweise verwendeten Beschleunigerkomponenten.

Aus Patent Abstracts of Japan, Band 9, Nr. 17, 1984, Seite 134, C 262 und Kokai-Nr. 59 166 678 ist ein Behandlungsverfahren von Stahlblechen bekannt, die mit Eisen-Zink-Legierungen beschichtet sind.

Die Bleche werden in eine wäßrige Lösung eingebracht, die 0,005 bis 1 Mol/l Chromanhydrid, 0,001 bis 0,5 Mol/l Nickel, Cobalt und Eisen als Nitrat, Sulfat, Phosphat, Fluorid oder als Fluorokomplex enthalten.

Aufgabe der Erfindung ist es, ein Verfahren zur Erzeugung von Konversionsschichten bereitzustellen, das insbesondere bei Anwendung auf Zink-Aluminium Legierungen gute Ergebnisse bei der korrosionsbeständigkeit erzielen laßt, aber darüber hinaus insofern universell einsetzbar ist, als auch herkömmliche "reine" Zinkoberflächen mit einer Konversionsschicht versehen werden können.

Die Aufgabe wird gelöst, indem das Verfahren der eingangs genannten Art entsprechend der Erfindung derart ausgestaltet wird, daß man die Oberflächen mit einer Chloridfreien Chromatierungslösung in Kontakt bringt, die 2 bis 20 g/l Chromionen (ber. als Cr), 1 bis 15 g/l Phosphationen (ber. als PO₄) und 0,5 bis 6 g/l Nitrationen (ber. als NO₃) enthält.

Das Verfahren ist zur Behandlung von Zinkoberflächen, d.h. Werkstücken aus massivem Zink, oder verzinkten Metallen, wie verzinktem Stahl, die praktisch keine oder nur geringfügig Legierungsbestandteile enthalten, insbesondere aber für Oberflächen aus Zink-Aluminium Legierung, z.B. der vorgenannten Beschaffenheit, geeignet.

Die wirksamen Bestandteile der Chromatierungslösung werden in an sich bekannter Weise eingebracht.

Die Chrom-VI-Ionen werden zweckmäßigerweise über Chromsäure, Alkali- oder Ammoniumchromat bzw. -dichromat zugesetzt. Außer den Chrom-VI-Ionen enthält die Chromatierungslösung im allgemeinen auch Chrom-III-Ionen, die als solche zugeführt oder aber durch Reduktion eines Teiles der Chrom-VI-Ionen erzeugt werden können. Der überwiegende Teil der in der Chromatierungslösung gelösten Chromionen befindet sich jedoch im sechswertigen Zustand.

Die Nitrationen werden am zweckmäßigsten über Salpetersäure, Alkali- und/oder Ammoniumnitrat eingebracht. Die Verwendung von Salpetersäure ist bevorzugt.

Der Phosphationengehalt wird in einfachster Weise durch Zugabe von Alkali- oder Ammoniumphosphat bzw. -polyphosphat oder aber durch Zugabe von Phosphorsäure eingestellt.

Die Chromatierungslösung arbeitet im sauren Bereich. Besonders vorteilhaft ist es, die Oberflächen mit einer Chromatierungslösung in Kontakt zu bringen, deren pH-Wert unter 2 liegt. Die pH-Wert-Einstellung kann erfolgen, wenn einzelne der vorgenannten Badbestandteile in Form freier Säure zugegeben werden. Es sind jedoch auch andere geeignete Säuren verwendbar.

Insbesondere bei der Behandlung von Zink-Aluminium Legierungen, wie Galvalume, ist es von Vorteil, zur Beschleunigung der Ausbildung der Konversionsschicht und zur Erhöhung deren Qualität der Chromatierungslösung Aktivatorionen zuzusetzen.

Eine weitere bevorzugte Ausgestaltung der Erfindung sieht daher vor, die Oberflächen mit einer Chromatierungslösung in Kontakt zu bringen, die zusätzlich eine die Schichtausbildung beschleunigende Menge Fluorid, vorzugsweise 0,5 g/l, bzw. Molybdat, vorzugsweise 0,5 bis 0,7 g/l, bzw. Wolframat, vorzugsweise etwa 0,2 g/l, enthält. Dabei wird das Fluorid zweckmäßigerweise in Form von Flußsäure, Molybdat in Form des Alkali- oder Ammoniumsalzes, Wolframat in Form von Alkaliwolframat zugegeben.

Die Behandlungslösung wird auf die zuvor gereinigten Oberflächen in üblicher Weise appliziert, beispielsweise durch Spritzen, Tauchen, Fluten, Aufbürsten oder Rollenauftrag. Überschüssige Lösung kann entfernt werden, z.B. durch Verwendung von Abquetschrollen. Auf diese Weise wird ein hinsichtlich der Dicke bestimmter Flüssigkeitsfilm auf der Oberfläche geschaffen, der - beim Auftrocknen - für das erwünschte Schichtgewicht verantwortlich ist. Gemäß einer bevorzugten Ausgestaltung der Erfindung sollte das Schichtgewicht auf ca. 10,8 mg/m² (ber. als Cr) eingestellt werden. Bei Verfahren, bei denen die Schichtausbildung in Kontakt mit der Chromatierungslösung erfolgt, hängt das erhaltene Schichtgewicht von der Behandlungsdauer, der Temperatur der Chromatierungslösung und der Konzentration der wirksamen Bestandteile ab.

Die Anwendungstemperatur der Chromatierungslösung liegt im allgemeinen im Bereich von 37,8 bis 87,8°C. Eine Temperatur im Intervall von 54,4 bis 71,1°C ist bevorzugt. Besonders günstig ist eine Behandlungstemperatur von 60°C.

Die Behandlungsdauer kann zwischen 0,5 sec. und 1 min. liegen. Sofern besonders hohe Schichtgewichte angestrebt sind, kann die Behandlungsdauer auch über 1 min. liegen.

Der Verfahrensgang zur Herstellung von verzinktem und chromatiertem Stahlband läuft üblicherweise wie folgt ab:
Das Stahlband wird zunächst mit einem organischen Lösungsmittel gereinigt, um Rostschutzöl zu entfernen, dann einer Reinigung mit z.B. einem alkalischen Reiniger unterworfen. Anschließend, erfolgt Wasserspülung, Trocknung und Verzinken in einer Schmelze einer Zink-Aluminium Legierung. Nach Verfestigung der Legierungsschicht kann das Band direkt mit der Chromatierungslösung in Kontakt gebracht werden.

Die Chromatierungslösung kann unter Verwendung der wirksamen Badbestandteile direkt in gebrauchsfähiger Form hergestellt werden. Im allgemeinen ist es jedoch zweckmäßiger, die Behandlungslösung mit Hilfe eines Konzentrates anzusetzen. Ein derartiges geeignetes Konzentrat enthält beispielsweise 30,4 Gew.-% Chromsäure (ca. 219 g/l Chromionen); 4,35 Gew.-% Salpetersäure (100 Gew.-%ig; ca. 59 g/l Nitrationen), 10,65 Gew.-% Phosphorsäure (100 Gew.-%ig; ca. 142 g/l Phosphationen), Rest Wasser. Es besitzt eine Dichte von 1,383 g/cm³.

Die Erfindung wird anhand der folgenden Beispiele beispielsweise und näher erläutert.

### Beispiel 1

Mit der Zink-Aluminium Legierung Galvalume® überzogenes Stahlblech wurde mit einem organischen Lösungsmittel von Rostschutzöl befreit und anschließend 10 sec. im Spritzen bei 54,4°C mit einem alkalischen Reiniger (Parco^{(R)} Cleaner 338 der Fa. Parker Chemical Company) gereinigt. Nach gründlicher Wasserspülung bei 49°C wurde mit einer Chromatierungslösung behandelt, die
0,71 Gew.-% Chromsäure (= 3,7 g/l Cr)
0,15 Gew.-% Salpetersäure (68 Gew.-%ig; 1 g/l NO₃)
0,33 Gew.-% Phosphorsäure (75 Gew.-%ig; 2,4 g/l PO₄)
enthielt. Die Behandlungstemperatur betrug 60°C. Der aufgebrachte Flüssigkeitsfilm war durch Abquetschen derart bemessen, daß nach dem Auftrocknen bei Raumtemperatur ein Schichtgewicht von 10,8 mg/m² (ber. als Cr) resultierte.

Das auf diese Weise erhaltene Blech wurde in Blechstücke mit den Abmessungen 9 x 19 cm geschnitten und mit einem Rostschutzöl (Castrol Rustillo® DW-924 HF) eingeölt.

Die Blechstücke wurden dann dem in der Branche üblichen Test zur Vorbestimmung der Witterungsbeständigkeit unterworfen. Hierzu erfolgte zunächst eine Entfernung des Rostschutzöles mit Petroleumsolvent. Anschließend wurden die Blechstücke aufrecht in mit destilliertem Wasser gefüllten Glasschalen in einem Feuchtraum, der auf 37,7°C temperiert war, verbracht. Während des Testes erfolgte in regelmäßigen zeitlichen Abständen eine Prüfung und Bewertung des Aussehens der Oberfläche hinsichtlich Dunkelfärbung bzw. Verfärbung. Die Bewertung geschah mittels einer von 1 bis 8 reichenden Skala, wobei 8 keine feststellbare und 1 vollständige Dunkelfärbung bedeutet. Die Ergebnisse sind in der nachfolgenden Tabelle angegeben.

### Beispiel 2

Eine zweite Serie von Blechstücken wurde, wie in Beispiel 1 angegeben, behandelt und geprüft. Zur Erzeugung der Konversionsschicht diente eine Chromatierungslösung, die
0,65 Gew.-% Chromsäure (= 3,4 g/l Cr)
0,14 Gew.-% Salpetersäure (68 Gew.-%; ca. 0,93 g/l NO₃)
0,33 Gew.-% Phosphorsäure (75 Gew.-%ig; ca. 2,4 g/l PO₄)
0,07 Gew.-% Flußsäure (70 Gew.-%ig; ca. 0,5 g/1 F)
0,09 Gew. -% Natriummolybdatdihydrat (= 0,6 g/l MoO₄)
0,03 Gew.-% Natriumwolframat (= 0,22 g/l WO₄)
enthielt.

Die hierbei erhaltenen Ergebnisse sind ebenfalls in der Tabelle aufgeführt.

### Beispiel 3 (Vergleichsbeispiel)

Eine dritte Serie von Blechstücken wurde, wie in Beispiel 1 angegeben, behandelt und bewertet. Zur Erzeugung der Konversionsschicht diente eine herkömmliche Chromatierungslösung, die
0,38 Gew. -% Chromsäure
0,11 Gew.-% Borsäure
0,11 Gew.-% Flußsäure (70 Gew.-%ig)
enthielt.

Die erhaltenen Ergebnisse befinden sich in der Tabelle.

### Beispiel 4 (Vergleichsbeispiel)

Bei einer vierten Serie von Blechstücken erfolgten Behandlung und Bewertung wie in Beispiel 1 angegeben, jedoch unterblieb die Behandlung mit einer Chromatierungslösung.

Auch hierfür sind die Ergebnisse in der Tabelle angegeben.

Die Ergebnisse zeigen, daß die lediglich gereinigten Blechstücke (Beispiel 4) bereits nach 168-stündiger Testdauer völlig dunkel waren. Demgegenüber hatten die nach dem Beispiel 1 behandelten Blechstücke nach einer Testdauer von 1100 Stunden die Note 7,5. Die gemäß Beispiel 2 behandelten Blechstücke erhielten sogar die Note 8 entsprechend keiner feststellbaren Verfärbung. Auch bei einer Testdauer von 2164 Stunden waren die Blechstücke mit Noten von 7,3 (Beispiel 1) bzw. 7,8 (Beispiel 2) noch von hervorragender Qualität.

Die Vergleichstests, für die Konversionsschichten mit herkömmlichen Chromatierungslösungen verwendet wurden, zeigen, daß bereits nach einer Testdauer von 1100 Stunden eine schwere Verfärbung auftritt.

## Patentansprüche

1. Verfahren zur Erzeugung von Konversionsschichten auf Oberflächen aus Zink und/oder Zink-Aluminium-Legierungen mittels wäßriger saurer Chromatierungslösungen, die Chrom-VI- und Phosphat- und Nitrationen enthalten, durch Kontaktierung der Oberflächen mit einer Chromatierungslösung dadurch gekennzeichnet, daß die Chloridfreie Chromatierungslösung
2 bis 20 g/l Chromionen (ber. als Cr)
1 bis 15 g/l Phosphationen (ber. als PO₄) und
0,5 bis 6 g/l Nitrationen (ber. als NO₃)
enthält.

2. Verfahren nach Anspruch 1 dadurch gekennzeichnet, daß man die Oberflächen mit einer Chromatierungslösung in Kontakt bringt, deren pH-Wert unter 2 liegt.

3. Verfahren nach Anspruch 1 bis 2 dadurch gekennzeichnet, daß man die Oberflächen mit einer Chromatierungslösung in Kontakt bringt, die zusätzlich eine die Schichtausbildung beschleunigende Menge Fluorid, vorzugsweise 0,5 g/l, enthält.

4. Verfahren nach einem oder mehreren der Ansprüche 1 bis 3, dadurch gekennzeichnet, daß man die Oberflächen mit einer Chromatierungslösung in Kontakt bringt, die zusätzlich eine die Schichtausbildung beschleunigende Menge Molybdat, vorzugsweise 0,5 bis 0,7 g/l, enthält.

5. Verfahren nach einem oder mehreren der Ansprüche 1 bis 4, dadurch gekennzeichnet, daß man die Oberflächen mit einer Chromatierungslösung in Kontakt bringt, die zusätzlich eine die Schichtausbildung beschleunigende Menge Wolframat, vorzugsweise etwa 0,2 g/l, enthält.

6. Verfahren nach einem oder mehreren der Ansprüche 1 bis 5, dadurch gekennzeichnet, daß man die Oberflächen bei einer Temperatur von 37,8 bis 87,8°C, vorzugsweise von 54,4 bis 71,1°C, mit der Chromatierungslösung in Kontakt bringt.

7. Verfahren nach einem oder mehreren der Ansprüche 1 bis 6, dadurch gekennzeichnet, daß man die Oberflächen derart mit der Chromatierungslösung in Kontakt bringt, daß nach dem Auftrocknen ein Schichtgewicht von ca. 10,8 mg/m² (ber. als Cr) resultiert.

## Claims

1. A process for producing conversion layers on surfaces of zinc and/or zinc-aluminum layers by means of aqueous acidic chromating solutions which contain chromium(VI) and phosphate and nitrate ions by contacting the surfaces with a chromating solution, characterized in that the chloride-free chromating solution contains
from 2 to 20 g/l of chromium ions (calc. as Cr),
from 1 to 15 g/l of phosphate ions (calc. as PO₄), and
from 0.5 to 6 g/l of nitrate ions (calc. as NO₃).

2. The process according to claim 1, characterized in that the surfaces are contacted with a chromating solution, the pH value of which is below 2.

3. The process according to claims 1 to 2, characterized in that the surfaces are contacted with a chromating solution which additionally contains an amount of fluoride, preferably 0.5 g/l, accelerating the completion of the layer formation.

4. The process according to one or more of claims 1 to 3, characterized in that the surfaces are contacted with a chromating solution which additionally contains an amount of molybdate, preferably from 0.5 to 0.7 g/l, accelerating the completion of the layer formation.

5. The process according to one or more of claims 1 to 4, characterized in that the surfaces are contacted with a chromating solution which additionally contains an amount of tungstate, preferably about 0.2 g/l, accelerating the completion of the layer formation, preferably about 0.2 g/l.

6. The process according to one or more of claims 1 to 5, characterized in that the surfaces are contacted with a chromating solution at a temperature of from 37.8 °C to 87.8 °C, and preferably from 54.4 °C to 71.1 °C.

7. The process according to one or more of claims 1 to 6, characterized in that the surfaces are contacted with a chromating solution in such a manner that, upon drying-up, there results a layer weight of about 10.8 mg/m² (calc. as Cr).

## Revendications

1. Procédé de formation de couches de conversion sur des surfaces en zinc et/ou en alliages zinc-aluminium au moyen de solutions de chromatation aqueuses acides qui contiennent des ions chrome VI, phosphate et nitrate, par mise en contact des surfaces avec une solution de chromatation, caractérisé en ce que la solution de chromatation exempte de chlorure contient
2 à 20 g/1 d'ions chrome (calculé en Cr)
1 à 15 g/l d'ions phosphate (calculé en PO₄) et
0,5 à 6 g/l d'ions nitrate (calculé en NO₃).

2. Procédé selon la revendication 1, caractérisé en ce que l'on met les surfaces en contact avec une solution de chromatation dont le pH est inférieur à 2.

3. Procédé selon les revendications 1 et 2, caractérisé en ce que l'on met les surfaces en contact avec une solution de chromatation qui contient en outre une quantité de fluorure qui accélère la formation des couches, de préférence de 0,5 g/l.

4. Procédé selon une ou plusieurs des revendications 1 à 3, caractérisé en ce que l'on met les surfaces en contact avec une solution de chromatation qui contient en outre une quantité de molybdate qui accélère la formation des couches, de préférence de 0,5 à 0,7 g/l.

5. Procédé selon une ou plusieurs des revendications 1 à 4, caractérisé en ce que l'on met les surfaces en contact avec une solution de chromatation qui contient en outre une quantité de tungstate qui accélère la formation des couches, de préférence d'environ 0,2 g/l.

6. Procédé selon une ou plusieurs des revendications 1 à 5, caractérisé en ce que l'on met les surfaces en contact avec la solution de chromatation à une température de 37,8 à 87,8°C, de préférence de 54,4 à 71,1°C.

7. Procédé selon une ou plusieurs des revendications 1 à 6, caractérisé en ce que l'on met les surfaces en contact avec la solution de chromatation de manière qu'après le séchage il en résulte un poids de couche d'environ 10,8 mg/m² (calculé en Cr).
